# EUROPÄISCHE PATENTSCHRIFT

(11) **EP 1 383 959 B1**
(45) Veröffentlichungstag und Bekanntmachung des Hinweises auf die Patenterteilung: **05.09.2007**
(21) Anmeldenummer: 02712958.4
(22) Anmeldetag: 26.03.2002
(51) Int. Cl.: D21H 21/44, D21H 21/28, D21H 21/52

(54) **FARBCODIERUNG ZUR KENNZEICHNUNG VON GEGENSTÄNDEN**
COLOUR CODING SYSTEM FOR IDENTIFYING OBJECTS
CODAGE COULEUR POUR L'IDENTIFICATION D'OBJETS

(30) Priorität: 02.04.2001 DE 10116315
(43) Veröffentlichungstag der Anmeldung: 28.01.2004
(73) Patentinhaber: Giesecke & Devrient GmbH, 81677 München (DE)
(72) Erfinder: SCHNEIDER, Walter, 83714 Miesbach (DE)
(74) Vertreter: Klunker . Schmitt-Nilson . Hirsch
(86) Internationale Anmeldenummer: PCT/EP2002/003400
(87) Internationale Veröffentlichungsnummer: WO 2002/078964

(56) Entgegenhaltungen:
- WO-A-01/00928
- US-A- 4 863 783

## Beschreibung

Die Erfindung betrifft einen Gegenstand mit einer Farbcodierung zur Kennzeichnung des Gegenstands, insbesondere ein Wertdokument, sowie ein auf den Gegenstand applizierbares Sicherheitselement mit einer solchen Farbcodierung.

Unter der Bezeichnung "Wertdokument" sind im Rahmen der Erfindung Banknoten, Schecks, Aktien, Wertmarken, Ausweise, Kreditkarten, Pässe und auch andere Dokumente sowie Etiketten, Siegel, Verpackungen oder andere Elemente für die Produktsicherung zu verstehen.

Es ist bekannt, Gegenstände mit Farbpartikeln auszustatten, um anhand dieser Farbpartikel Rückschlüsse auf Eigenschaften dieser Gegenstände ziehen zu können, zum Beispiel auf deren Echtheit, Herkunft oder Typ. Solche Identifikationsmerkmale sollen vor Nachahmung möglichst geschützt sein, weshalb regelmäßig schwer nachahmbare und möglichst unauffällige Farbpartikel eingesetzt werden.

Aus der WO 99/38703 ist beispielsweise ein Wertdokument bekannt, welches komplexe, grünfarbige Partikel mit einer Korngröße von weniger als 1 µm enthält, die eine niedrig konzentrierte, im IR-Bereich lumineszierende Substanz enthalten. Werden die Partikel in das Papiervolumen eingelagert, so beträgt die Konzentration zwischen 500 g und 10.000 g pro Tonne Papier. Werden die Partikel aufgedruckt, so beträgt ihre Konzentration 100 kg bis 30 kg pro Tonne Drucktinte. Die Prüfung solcher Wertdokumente ist aufwändig und bedarf des Einsatzes sowohl einer besonders intensiven Anregungslichtquelle, beispielsweise eines Blitzlichts, als auch eines IR-Sensors.

Die DE-A-199 23 959 beschreibt ein Wertdokument mit ähnlich komplexen Farbpartikeln, die durch Kristallbildung aus mehreren Molekularsieben hergestellt werden, wobei der lumineszierende Farbstoff in die Molekularsiebe eingebaut ist. Durch das Vorhandensein oder Fehlen eines oder mehrerer Partikel wird eine Codierung des Wertdokuments erzielt.

In der EP-A-226 367 werden zu Identifizierungszwecken mehrere unterschiedlich lumineszierende Farbpartikel in Papier in einer Menge von beispielsweise 4.000 g pro Tonne Papier eingelagert. Die Partikelgröße ist so gewählt, dass die Partikel nicht im Hintergrund verschwinden, sondern beim Test individuell erkennbar sind. Da der Test im Dunkeln stattfindet, genügt wegen der Lumineszenz der Partikel eine Partikelgröße von 30 bis 500 µm, vorzugsweise 100 bis 230 µm. Die Partikel werden in das Sicherheitspapier eingelagert oder das Papier wird damit beschichtet.

Die EP-A-219 743 schlägt demgegenüber wesentlich kleinere lumineszierende Farbpartikel mit einer Größe von 10 bis 35 µm und einer Konzentration von 1 bis 15 g pro Tonne Papier vor. Die Farbpartikel bestehen aus transparentem Material, in dem die lumineszierenden Stoffe eingelagert sind. Aufgrund ihrer weit gehenden Transparenz und ihrer geringen Größe sind die Partikel mit dem bloßen Auge nicht erkennbar, bei UV-Bestrahlung leuchten sie jedoch im Dunkeln und werden so einzeln erkennbar.

In einem anderen Zusammenhang, nämlich zum Zwecke des Kopierschutzes, wird in der EP-B-673 319 vorgeschlagen, Interferenzpigmente mit einer Partikelgröße von 5 bis 30 µm auf einem farbigen Untergrund aufzudrucken. Wenn die Interferenzpigmente auf einem mit einem streuenden, komplementären Farbpigment bedruckten Untergrund aufgetragen werden, entstehen beim Kopieren Fehlfarben bis hin zur Unsichtbarkeit der kopierten Interferenzpigmente.

Die im Stand der Technik vorgeschlagenen Farbcodierungen sind durch die Komplexität der verwendeten Farbpartikel aufwändig und entsprechend teuer in ihrer Herstellung. Außerdem ist deren Prüfung aufwändig, da es zumindest eines dunklen Raumes zur Prüfung und gegebenenfalls noch zusätzlicher, kostspieliger und unter Umständen wartungsanfälliger Hilfsmittel, wie eine UV-Lichtquelle und dergleichen bedarf. Darüber hinaus sind die Möglichkeiten, unterschiedliche Farbcodierungen durch Kombination verschiedenfarbiger Farbpartikel herzustellen, sehr begrenzt.

Aufgabe der vorliegenden Erfindung ist es, Gegenstände, insbesondere Wertpapiere, mit einer Farbcodierung zur Verfügung zu stellen, welche zahlreiche Variationsmöglichkeiten bei geringen Kosten eröffnet und welche unauffällig, das heißt mit bloßem Auge nicht ohne weiteres erkennbar, aber dennoch ohne großen Aufwand nachweisbar ist.

Erfindungsgemäß wird dies durch einen Gegenstand mit den Merkmalen des Patentanspruchs 1 gelöst. Im nebengeordneten Patentanspruch ist ein entsprechendes Wertdokument angegeben. In davon abhängigen Ansprüchen sind jeweils besondere Ausgestaltungen und Weiterbildungen der Erfindung angegeben.

Die Erfindung beruht auf einer mit den verwendeten Farbpartikeln in engem Zusammenhang stehenden Kombination von Merkmalen, nämlich einerseits der "Partikelgröße" und andererseits der "Partikelkonzentration". Die Partikelgröße ist erfindungsgemäß so gewählt, dass die einzelnen Partikel mit dem bloßen Auge gerade nicht mehr wahrnehmbar sind. Die Partikelkonzentration ist so gewählt, dass sie vom menschlichen Auge nicht als Einfärbung des Produkts aufgefasst wird.

Eine solche Farbcodierung kann mit einfachen Farbpartikeln erzeugt werden. Sie ist für das bloße Auge nicht wahrnehmbar, fällt als Echtheits- oder Identifizierungsmerkmal daher nicht auf, ist aber dennoch mit einfachsten technischen Hilfsmitteln, wie einer Lupe oder einem einfachen Mikroskop, erkennbar. Darüber hinaus sind durch Kombination verschiedenfarbiger Partikel mit für das menschliche Auge gut voneinander unterscheidbaren Farbtönen eine enorme Variationsvielfalt von Farbcodierungen erzielbar.

Bei den Begriffen, wonach die Partikelkonzentration "nicht als Einfärbung des Produkts aufgefasst wird" und die Partikelgröße "mit dem bloßen Auge nicht wahrnehmbar ist", handelt es sich um relative Begriffe, die in gewissem Maße auch subjektiv sind. Eine konkrete Definition dieser Begriffe ist aufgrund des individuellen Farbempfindens und der individuellen Sehschärfe des menschlichen Auges nicht möglich und nur in etwa empirisch zu ermitteln.

Das Farbempfinden des menschlichen Auges hängt nicht nur vom konkreten Buntton als solchem, sondern wesentlich auch von der Farbsättigung und der Farbhelligkeit des Bunttons bzw. vom Kontrast zum Hintergrund ab. Je geringer die Farbsättigung ("Leuchten der Farbe") und der Kontrast sind, desto weniger wird dies bei gegebener Partikelkonzentration als Einfärbung des Produkts wahrgenommen. Entsprechendes gilt für die Sehschärfe bzw. das Auflösungsvermögen des menschlichen Auges. Denn während kontrastierende Farben bei gegebener Partikelgröße möglicherweise noch wahrnehmbar bzw. auflösbar sind, können weniger kontrastierende Farben bei derselben Partikelgröße nicht mehr wahrnehmbar sein. Außerdem ist zu bedenken, dass die Sehschärfe mit dem Alter und auch mit dem Sehabstand abnimmt. Während der "Nahpunkt", bei dem das menschliche Auge das größte Auflösungsvermögen besitzt, bei 20-Jährigen noch bei etwa 10 cm liegt, liegt er bei 30-Jährigen schon bei etwa 14 cm, so dass das Auflösungsvermögen des menschlichen Auges eines 30-Jährigen entsprechend schlechter ist als das eines 20-Jährigen.

Unter Berücksichtigung der zuvor genannten, unvermeidbaren Begriffsunschärfen liegen Bereiche der Partikelgröße zwischen 1 µm und 100 µm, insbesondere 10 µm bis 30 µm, und Bereiche der Partikelkonzentration liegen, für den Fall der Beimischung der Partikel in eine Papiermasse, zwischen 10 g und 1000 g pro Tonne produzierten Papier, insbesondere etwa 100 g pro Tonne produzierten Papier, je nach Farbton, Farbsättigung und Farbhelligkeit der Partikel sowie darüber hinaus auch abhängig vom Partikelmaterial. Denn die erforderliche Partikelkonzentration (bezogen auf die Papiermasse) hängt auch davon ab, ob beispielsweise die Farbstoffe in einer transparenten Harz- oder Polymermatrix eingelagert sind oder ob farbige Metalloxidpartikel verwendet werden.

Die Farbpartikel können auf verschiedenste Art und Weise mit dem Produkt verbunden werden. So können die Partikel beispielsweise einer Druckfarbe, bevorzugt in einer Konzentration von 0,1 Gew.-% bezogen auf die Druckfarbe zugemischt werden, die vorzugsweise weiß oder transparent ist, die aber auch eingefärbt sein kann, vorausgesetzt, dass die Farbpartikel gegenüber dieser Einfärbung vom menschlichen Auge gut unterschieden werden können. Aber auch ein Zumischen der Partikel zu einer Kunststoff- oder Papiermasse ist möglich. Ebenso können die Partikel auf oder in einem Kunststoffträgermaterial vorgesehen werden, welches beispielsweise zumindest teilweise in eine Papiermasse eingebettet wird. Das Kunststoffträgermaterial kann hierbei die Form eines Sicherheitsfadens, einer Melierfaser oder einer Planchette haben.

Das Kunststoff- oder Papierträgermaterial kann jedoch auch an jedem beliebigen anderen Gegenstand, zum Beispiel im Rahmen von Produktsicherungsmaßnahmen befestigt werden. Das Trägermaterial ist in diesem Fall vorzugsweise als Etikett ausgebildet. Wenn das Trägermaterial Bestandteil des zu sichernden Gegenstandes ist, wie es zum Beispiel bei Aufreißfäden der Fall ist, ist selbstverständlich auch jede andere Formgebung möglich.

Die Farbcodierung umfasst vorzugsweise mehr als nur eine Farbe. Um in diesem Falle zu gewährleisten, dass die unterschiedlichen Farben mit der Lupe oder dem Mikroskop leicht mit dem menschlichen Auge voneinander zu unterscheiden sind, ist es sinnvoll, Farbpartikel mit den Grundfarbtönen Gelb, Rot, Blau und gegebenenfalls zusätzliche Farbpartikel mit den dazwischen liegenden Bunttönen Orange, Violett, Grün zu verwenden. Als weitere, leicht von den vorgenannten Farben unterscheidbare Farben bieten sich die Mischfarbe Braun und darüber hinaus Schwarz an. Zusätzlich lassen sich manche Bunttöne allein aufgrund unterschiedlicher Helligkeiten einfach unterscheiden, zum Beispiel Hellblau und Dunkelblau.

Partikel in den vorgenannten Farben lassen sich auf einfache und preiswerte Weise herstellen. Ebenfalls leicht herstellbar, jedoch von Natur aus wertvoller und daher kostspieliger sind farbige Partikel aus wertvollen Substanzen wie zum Beispiel Gold, Ultramarin, Malachitgrün, Granat und dergleichen. Für hochwertige Wertdokumente kann der Einsatz solcher wertvoller Partikel sinnvoll sein, um deren Fälschungsattraktivität zu senken, ohne dass dadurch die Herstellung der Farbkennzeichnung oder die Prüfung der Farbkennzeichnung komplizierter wird.

Geht man beispielsweise von den neun vorgenannten, leicht und sicher unterscheidbaren Farbtönen aus, so ergibt sich die folgende einfache Farbskala:
1. Schwarz
2. Hellblau
3. Dunkelblau
4. Grün
5. Violett
6. Rot
7. Orange
8. Gelb
9. Braun.

Da Partikel mit diesen Farben nur entweder vorhanden oder nicht vorhanden sind, lassen sich durch unterschiedliche Kombination 2⁹ = 512 Varianten erstellen, von denen eine Version ("keine Partikel") ausscheidet. Es verbleiben die folgenden 511 Varianten:

| | |
|---|---|
| 9 Versionen | je eine Farbe |
| 36 Versionen | je zwei Farben |
| 84 Versionen | je drei Farben |
| 126 Versionen | je vier Farben |
| 126 Versionen | je fünf Farben |
| 84 Versionen | je sechs Farben |
| 36 Versionen | je sieben Farben |
| 9 Versionen | je acht Farben |
| 1 Version | alle neun Farben. |

Mittels einfachen, leicht voneinander unterscheidbaren Farbpartikeln lässt sich somit bereits eine enorme Anzahl unterschiedlicher Farbcodierungen erzeugen. Das Hinzunehmen nur einer einzigen weiteren Farbe ergibt bereits die doppelte Anzahl von Varianten, also 1023.

Aus dem Vorstehenden ergibt sich im Umkehrschluss, dass es aus Gründen der einfacheren Unterscheidbarkeit zu vermeiden ist, Partikel des gleichen Farbtons zu verwenden, die sich nur unwesentlich in der Farbhelligkeit oder Farbsättigung unterscheiden. Andererseits sollten auch keine Farbtöne verwendet werden, die im Spektrum so nah beieinander liegen, dass sie mit dem menschlichen Auge nicht leicht zu unterscheiden sind.

Ein besonderer Vorteil der Erfindung ist in der einfachen Herstellbarkeit der Partikel zu sehen, da sie ohne weiteres aus einem preiswerten Material durch Mahlen in der gewünschten Partikelgröße herstellbar sind. Die Partikel können beispielsweise aus gemahlenen, selektiv absorbierenden Metalloxiden bestehen, beispielsweise Eisenoxid Fe₂O₃, das dem Betrachter rot erscheint, oder Chromoxid, das dem Betrachter grün erscheint. Die Partikel können aber auch aus einem Harz, insbesondere einem Melaminharz oder Polyurethanharz bestehen, dem organische Stoffe mit den gewünschten Bunttönen (beispielsweise Rot bzw. Grün) beigemischt werden. Das Melaminharz bzw. Polyurethanharz ist nach seiner Aushärtung spröde und daher leicht mahlbar. Anstelle eines Harzes können als Farbstoffträger auch Polymermaterialien, insbesondere Acrylpolymere verwendet werden, soweit diese spröde und mahlbar sind. Für den Fall, dass die Partikel in dem Produkt eingelagert sind, indem sie beispielsweise bei der Papierherstellung in die Papiermasse gemischt werden, ist sicherzustellen, dass die Partikel in dem Material unlöslich sind, was für organische Farbstoffe in Melaminharz bzw. Polyurethanharz und Acrylpolymeren üblicherweise der Fall ist.

Um die mit der Erfindung bezweckten Vorteile zu erzielen, handelt es sich bei den verwendeten Farbpartikeln um einfache, winkelunabhängig streuende Farbpartikel, die also entweder auf selektiver Absorption oder diffuser Streuung basieren.-Darüber hinaus reflektieren die Farbpartikel im visuellen Spektralbereich, um mit dem menschlichen Auge ohne zusätzlichen apparativen Aufwand, abgesehen von einem einfachem technischen Hilfsmittel, wie einer Lupe oder einem Mikroskop wahrnehmbar zu sein. Der Vergrößerungsfaktor dieser Hilfsmittel richtet sich dabei nach der Größe der eingesetzten Partikel, d.h. je kleiner die Partikel sind, umso stärker muss der Vergrößerungsfaktor sein. Bei Partikelgrößen von etwa 50 µm und mehr reicht gewöhnlicherweise eine Lupe mit 8-facher Vergrößerung (8x) aus. Bei Partikelgrößen von kleiner als etwa 50 µm, insbesondere im Bereich von 10 µm, empfiehlt sich allerdings ein Mikroskop mit 100-facher Vergrößerung (100x).

Das schließt allerdings nicht aus, dass andere Farbeffekte zusätzlich vorgesehen sein können. Eine besondere Ausführungsform der Erfindung sieht daher vor, dass die farbigen Partikel mit beliebigen maschinenlesbaren Merkmalen kombiniert werden, beispielsweise auch lumineszierenden Substanzen, die bei Tageslicht nicht mit bloßem Auge wahrnehmbar sind. Diese lumineszierenden Substanzen können separat vorgesehen sein, sind aber vorzugsweise zusammen mit den Farbstoffen in der Harz- oder Polymermatrix eingebettet. Solche Partikel können dann sowohl mit dem Auge als auch mit Sensoren nachgewiesen werden, insbesondere wenn die lumineszierenden Substanzen ausschießlich außerhalb des visuellen Spektralbereichs lumineszieren, beispielsweise im UV- oder IR-Spektralbereich fluoreszieren. Diese Kombination ist besonders vorteilhaft, wenn außer einer Kennzeichnung der Produkte auch ein Echtheitsnachweis möglich sein soll.

Als Lumineszenzfarbstoffe können einfach erhältliche Lumineszenzstoffe, aber auch speziell für sicherheitstechnische Anwendungen entwickelte Lumineszenzstoffe verwendet werden. Die erstgenannten Lumineszenzstoffe werden bevorzugt eingesetzt, um die Zahl der Varianten für die Farbcodierung zu erhöhen. Geeignet sind Fluoreszenzstoffe, wie z.B. Distilbenderivate mit blauer Fluoreszenz oder Flavin-bzw. Flavonfarbstoffe mit gelbgrüner Fluoreszenz. Bei dem speziell für sicherheitstechnische Anwendungen entwickelten Lumineszenzstoffen handelt es sich beispielsweise um mit Seltenerdmetallelementen dotierte Wirtsgitter.

Obwohl grundsätzlich schon ein einziges Maschinenmerkmal für den Echtheitsnachweis ausreichen würde, werden vorzugsweise so viele maschinenlesbare Merkmale vorgesehen, wie Farbpartikel eingesetzt werden. Dies hat den Vorteil, dass der vollständige Code sowohl mit dem Auge als auch mit Sensoren erkennbar ist. Besonders bevorzugt wird insoweit eine solche Ausführungsform, bei der den unterschiedlichen Farbpartikeln jeweils ein Lumineszenzstoff zugemischt wird, der in etwa in derselben Farbe luminesziert wie der Farbpartikel, in dem der Lumineszenzstoff eingelagert ist. Ebenso gut können Lumineszenzstoffe eingesetzt werden, die im sichtbaren Spektralbereich Körperfarbe aufweisen, also dem menschlichen Auge ohne zusätzliche Anregungsquelle farbig erscheinen, aber bei Anregung zusätzlich fluoreszieren.

Wie eingangs erwähnt, bestehen verschiedene Möglichkeiten, die Produkte mit der Farbcodierung zu versehen, beispielsweise durch Einlagern der Partikel in das Volumen des Produkts oder durch Aufbringen auf der Oberfläche, beispielsweise durch Aufdrucken mittels Flexoprint oder durch Aufsprühen mittels einer Vorrichtung gemäß EP 0 659 935 B1. Die Flexodruckfarben bestehen vorzugsweise aus einem farblosen Firnis unter Zusatz einer so geringen Menge Partikel, dass die aufgedruckte Farbe für sich nicht farbig wirkt. Im Falle des Flexodruckes lassen sich auf der Oberfläche beliebige Muster wählen, die zwar mit dem bloßen Auge nicht wahrnehmbar sind, die aber, insbesondere wenn die Partikel mit Fluoreszenzstoffen oder anderen maschinenlesbaren Merkmalen kombiniert sind, durch Sensoren erfassbar sind.

Die mit den unterschiedlichen Farbpigmenten erreichbaren Farbcodierungsvarianten lassen sich weiter steigern, wenn die unterschiedlichen Farbpartikel in separaten, fortlaufenden Streifen auf bzw. in dem Produkt vorliegen. Im Falle von zwei Streifen lässt sich die oben genannte Variantenvielfalt von 511 Versionen auf 511²/2 = 130.560 Versionen erweitern.

Andererseits ist es möglich, die Farbpartikel streifenförmig oder auch nicht streifenförmig aufzubringen und einen zusätzlichen Streifen zu erzeugen, der nur Maschinenmerkmale enthält, die mit dem bloßen Auge nicht erkennbar sind. Dies eröffnet weitere Möglichkeiten der Codierung.

Nachfolgend werden einige Ausführungsbeispiele der Erfindung angegeben:

### Beispiel 1

Es wurde ein Papierblatt gebildet, dessen Stoffsuspension vor der Blattbildung mit fein gemahlenem Eisenoxid Fe₂O₃ (rot, Partikelgröße ca. 100 µm) und zusätzlich mit fein gemahlenem Chromoxid (grün, Partikelgröße ca. 100 µm in einer Menge von jeweils etwa 200 g pro Tonne produziertes Papier versetzt worden war. Das Blatt wurde auf einem Papiersieb auf übliche Art und Weise gebildet und getrocknet. Die darin gebildeten roten und grünen Partikel waren mittels einer Lupe von 8-facher Vergrößerung (8x) leicht erkennbar. Das Papierblatt selbst wies wegen der geringen Menge der farbigen Partikel kaum eine farbliche Abweichung gegenüber weißem Papier auf und wird daher nicht als verfärbt eingestuft.

### Beispiel 2

Die Papierherstellung erfolgte identisch wie in Beispiel 1. Der Papierstoffsuspension wurden dabei je Farbton etwa 200 g Farbpartikel pro Tonne produziertes Papier beigemischt. In diesem Falle waren die Farbpartikel allerdings aus einem Melaminharz hergestellt, dem zur Erzeugung roter Farbpartikel ein roter organischer Farbstoff zugemischt und zur Erzeugung grüner Farbpartikel ein grüner organischer Farbstoff zugemischt worden war. Bei dem Melaminharz handelt es sich z.B. um Maprenal VMF 3921w/85WA (Hersteller: Vianova AG), dem 5 Gew.-% roter bzw. grüner Farbstoff, bezogen auf die trockene Harzmenge zugesetzt werden. Nach der Aushärtung des so gefärbten Melaminharzes entstand ein sprödes, leicht mahlbares Harz, aus dem die Farbpartikel (Partikelgröße ca. 20 µm) durch Mahlen gewonnen und der Papierstoffsuspension beigefügt wurden. Die Partikel waren mit einem Mikroskop mit einer 100-fachen Vergrößerung (100x) erkennbar und leicht unterscheidbar, ohne dass das Papier eine wahrnehmbare Einfärbung aufwies.

### Beispiel 3

Es wurde ein Papierblatt von 90 g/m² gebildet, dessen Stoffsuspension vor der Blattbildung mit zwei unterschiedlichen fluoreszierenden Partikeln (Partikelgröße ca. 20 µm) in einer Menge von jeweils ca. 200 g pro Tonne produziertes Papier versetzt worden war. Das Blatt wurde auf einem Papiersieb auf übliche Art und Weise gebildet und getrocknet. Die Partikel wurden aus Melaminharz Maprenal VMF 3921w/85WA (Hersteller Vianova AG) hergestellt, dem zur Erzeugung roter Farbpartikel 5 Gew.-% Nylosan Rhodamin B300, bezogen auf die trockene Harzmenge, und zur Erzeugung farbloser Partikel 5 Gew.-% Blankophor BA, bezogen auf die trockene Harzmenge, zugesetzt wurde. Anschließend wird die Mischung aus Maprenal und Nylosan Rhodamin B300 bzw. Blankophor BA jeweils in eine mit Polyesterfolie ausgelegte Schale gegossen und bei 120 °C im Ofen getrocknet. Die Folie wird herausgenommen und die gehärtete Masse abgeschabt. Die gehärtete Masse wird anschließend in einer Schlagmühle zerkleinert und durch ein Sieb von 30 µm Maschenweite gesiebt. Der durch das Sieb gegangene Partikelanteil wird der zur Blattbildung eingesetzten Papierstoffsuspension zugesetzt. Bei Anregung unter UV-Licht fluoresziert Blankophor BA visuell im sichtbaren Spektralbereich blau und Nylosan Rhodamin B 300 fluoresziert im sichtbaren Spektralbereich rot. Zusätzlich weist Nylosan Rhodamin B300 eine im sichtbaren Spektralbereich rote Körperfarbe auf. Die Partikel waren mit einem Mikroskop mit einer 100-fachen Vergrößerung (100x) erkennbar und leicht unterscheidbar, ohne dass das Papier eine wahrnehmbare Einfärbung aufwies.

### Beispiel 4

In eine Papierstoffsuspension, z.B. eine Suspension von 100 g Kiefer-Sulfat-Zellstoff in 5 l Wasser werden

| | |
|---|---|
| 10 mg | Ultramarin (blau, Partikelgröße ca. 40 µm) |
| 20 mg | Eisenoxid Fe₂O₃ (rot, Partikelgröße ca. 30 µm) |
| 20 mg | Blankophor BA-Harzpartikel, wie in Beispiel 3 hergestellt (farblos, bei Anregung im UV blau fluoreszierend, Partikelgröße 25 µm) und |
| 10 mg | Glimmer (metallisch glänzend, Partikelgröße ca. 40 µm) |

zugesetzt.

Aus dieser Mischung werden auf einem Papiersieb auf übliche Art und Weise Blätter von 90 g/m² gebildet. Unter einem Mikroskop mit 100-facher Vergrößerung sind blaue, rote und metallisch glänzende Partikel erkennbar und leicht unterscheidbar, ohne dass das Papier eine wahrnehmbare Einfärbung aufwiese.

Bei Bestrahlung mit UV-Licht ist zusätzlich eine im sichtbaren Spektralbereich auftretende blaue Fluoreszenz zu erkennen.

## Patentansprüche

1. Gegenstand mit einer Farbcodierung, wobei die Farbcodierung im visuellen Spektralbereich reflektierende, winkelunabhängig streuende farbige Partikel umfasst, die einen Durchmesser zwischen 1 µm und 100 µm besitzen, so dass sie mit dem bloßen menschlichen Auge bei Betrachtung im Tageslicht nicht wahrnehmbar sind, jedoch mittels einer Lupe oder einem Mikroskop erkennbar sind,
**dadurch gekennzeichnet, dass**
die Partikel in einer derart geringen Konzentration vorliegen, dass die Farbcodierung vom bloßen menschlichen Auge bei Betrachtung im Tageslicht nicht als Färbung des Gegenstands aufgefasst wird.

2. Gegenstand nach Anspruch 1, wobei die Farbcodierung verschiedenfarbige, für das menschliche Auge leicht unterscheidbare Partikel umfasst.

3. Gegenstand nach Anspruch 2, wobei die Farben der Partikel ausgewählt sind aus der Gruppe der Grundfarben Rot, Gelb, Blau und/oder dazwischen liegenden Farben Orange, Grün, Violett.

4. Gegenstand nach Anspruch 2 oder 3, wobei die Farbcodierung farbige Partikel mit in etwa dem gleichen Farbton, aber leicht unterscheidbarer Farbhelligkeit umfasst.

5. Gegenstand nach einem der Ansprüche 1 bis 4, wobei die farbigen Partikel aus fein gemahlenem Eisenoxid und/oder Chromoxid bestehen.

6. Gegenstand nach einem der Ansprüche 1 bis 4, wobei die farbigen Partikel aus eingefärbtem Melaminharz oder Polyurethanharz bestehen.

7. Gegenstand nach einem der Ansprüche 1 bis 4, wobei die farbigen Partikel aus eingefärbtem Acrylpolymer bestehen.

8. Gegenstand nach einem der Ansprüche 1 bis 7, wobei die farbigen Partikel in Papiermasse eingelagert sind.

9. Gegenstand nach Anspruch 8, wobei 10 g bis 1000 g Farbpartikel pro Tonne Papier in dem Papier eingelagert sind.

10. Gegenstand nach Anspruch 9, wobei etwa 100 g farbige Partikel pro Tonne Papier in dem Papier eingelagert sind.

11. Gegenstand nach einem der Ansprüche 1 bis 7, wobei die Partikel auf die Oberfläche eines zu kennzeichnenden Gegenstands aufgebracht sind.

12. Gegenstand nach Anspruch 11, wobei die farbigen Partikel nur in Teilbereichen der Oberfläche des zu kennzeichnenden Gegenstands aufgebracht sind.

13. Gegenstand nach Anspruch 12, wobei die Teilbereiche streifenförmig ausgebildet sind.

14. Gegenstand nach einem der Ansprüche 1 bis 13, wobei zusätzlich maschinenlesbare Merkmale vorhanden sind.

15. Gegenstand nach Anspruch 14, wobei eine der Anzahl verschiedenfarbiger Partikel entsprechende Anzahl unterschiedlicher maschinenlesbarer Merkmale vorgesehen ist.

16. Gegenstand nach Anspruch 14 oder 15, wobei die maschinenlesbaren Merkmale Bestandteil der farbigen Partikel sind.

17. Gegenstand nach Anspruch 14 oder 15, wobei die maschinenlesbaren Merkmale separat zu den farbigen Partikeln vorliegen.

18. Gegenstand nach Anspruch 17, wobei die maschinenlesbaren Merkmale in einem von den farbigen Partikeln getrennten Streifen vorliegen.

19. Gegenstand nach einem der Ansprüche 14 bis 18, wobei die maschinenlesbaren Merkmale durch lumineszierende Stoffe gebildet werden.

20. Gegenstand nach Anspruch 19, wobei die lumineszierenden Stoffe in einer den farbigen Partikeln in etwa entsprechenden Farbe fluoreszieren.

21. Gegenstand nach Anspruch 19 oder 20, wobei die lumineszierenden Stoffe außerhalb des visuellen Spektralbereichs lumineszieren.

22. Gegenstand nach einem der Ansprüche 1 bis 20, umfassend farbige Partikel, die aus wertvollen Substanzen bestehen.

23. Gegenstand nach Anspruch 22, wobei die wertvollen Substanzen ausgewählt sind aus der Gruppe folgender Substanzen: Gold, Ultramarin, Malachitgrün, Granat.

24. Gegenstand nach einem der Ansprüche 1 bis 23, wobei der Gegenstand ein Sicherheitselement zur Applikation oder Einlagerung auf bzw. in einem anderen Gegenstand ist.

25. Gegenstand nach einem der Ansprüche 1 bis 23, wobei der Gegenstand ein Wertdokument ist.

26. Wertdokument, umfassend ein Sicherheitselement nach Anspruch 24.

27. Wertdokument nach Anspruch 26, bestehend aus Papier.

## Claims

1. An object having a color coding, wherein the color coding comprises colored particles reflecting in the visual spectral region and scattering independent of angle, which have a diameter between 1 micron and 100 microns, so that they are not visible for the naked human eye when viewed in daylight, but are recognizable with the help of a magnifying glass or a microscope, **characterized in that** the particles are present in such a small concentration, that the color coding is not seen as a coloring of the object by the naked human eye when viewed in daylight.

2. The object according to claim 1, wherein the color coding comprises different-colored particles easily distinguishable for the human eye.

3. The object according to claim 2, wherein the colors of the particles are selected from the group of primary colors red, yellow, blue and/or the colors orange, green, violet lying in between.

4. The object according to claim 2 or 3, wherein the color coding comprises colored particles having approximately the same hue but an easily distinguishable color brightness.

5. The object according to any of claims 1 to 4, wherein the colored particles consist of finely ground iron oxide and/or chromium oxide.

6. The object according to any of claims 1 to 4, wherein the colored particles consist of dyed melamine resin or polyurethane resin.

7. The object according to any of claims 1 to 4, wherein the colored particles consist of dyed acrylic polymer.

8. The object according to any of claims 1 to 7, wherein the colored particles are deposited in paper pulp.

9. The object according to claim 8, wherein 10 grams to 1000 grams of chromatic particles per ton of paper are deposited in the paper.

10. The object according to claim 9, wherein about 100 grams of colored particles per ton of paper are deposited in the paper.

11. The object according to any of claims 1 to 7, wherein the particles are applied onto the surface of an object to be marked.

12. The object according to claim 11, wherein the colored particles are applied only onto partial areas of the surface of the object to be marked.

13. The object according to claim 12, wherein the partial areas have the form of a strip.

14. The object according to any of claims 1 to 13, wherein additionally machine readable features are provided.

15. The object according to claim 14, wherein a number of different machine readable features is provided that corresponds to the number of different-colored particles.

16. The object according to claim 14 or 15, wherein the machine-readable features are part of the colored particles.

17. The object according to claim 14 or 15, wherein the machine-readable features are provided separately from the colored particles.

18. The object according to claim 17, wherein the machine-readable features are provided in a strip separated from the colored particles.

19. The object according to any of claims 14 to 18, wherein the machine-readable features are formed by luminescent substances.

20. The object according to claim 19, wherein the luminescent substances fluoresce in a color approximately corresponding to the colored particles.

21. The object according to claim 19 or 20, wherein the luminescent substances luminesce outside the visual spectral region.

22. The object according to any of claims 1 to 20, comprising colored particles, which consist of valuable substances.

23. The object according to claim 22, wherein the valuable substances are selected from the group of the following substances: gold, ultramarine, malachite green, garnet.

24. The object according to any of claims 1 to 23, wherein the object is a security element for being applied or deposited on or in another object.

25. The object according to any of claims 1 to 23, wherein the object is a document of value.

26. A document of value comprising a security element according to claim 24.

27. The document of value according to claim 26, consisting of paper.

## Revendications

1. Objet équipé d'un codage de couleur, dans lequel le codage de couleur contient des particules colorées, réfléchissant dans la zone spectrale visuelle, se dispersant de façon indépendante de l'angle d'incidence et qui présente un diamètre compris entre 1 µm et 100 µm, de sorte qu'elles ne soient pas perceptibles à l'oeil nu par l'homme à l'examen à la lumière du jour, mais qu'elles puissent être reconnues avec une loupe ou avec un microscope,
**caractérisé en ce que**,
les particules sont présentes à une concentration suffisamment faible pour que le codage de couleur ne puisse pas être détecté à l'oeil nu par l'homme à l'examen à la lumière du jour sous la forme d'une coloration de l'objet.

2. Objet selon la revendication 1, dans lequel le codage de couleur comporte des particules de couleurs différentes, facilement différentiables pour l'oeil humain.

3. Objet selon la revendication 2, dans lequel les couleurs des particules sont choisies dans le groupe des couleurs de base : rouge, jaune, bleu et/ou les couleurs intermédiaires orange, vert, violet.

4. Objet selon la revendication 2 ou 3, dans lequel le codage de couleur comporte des particules colorées sensiblement dans la même nuance de couleur mais avec des brillances de couleur légèrement différentes.

5. Objet selon l'une des revendications 1 à 4, dans lequel les particules colorées se composent d'oxyde de fer et/ou d'oxyde de chrome finement moulu.

6. Objet selon l'une des revendications 1 à 4, dans lequel les particules colorées se composent de résines mélamine ou de résines polyuréthane colorées.

7. Objet selon l'une des revendications 1 à 4, dans lequel les particules colorées se composent de polymère acrylique coloré.

8. Objet selon l'une des revendications 1 à 7, dans lequel les particules colorées sont logées dans une masse de papier.

9. Objet selon la revendication 8, contenant dans le papier de 10 g à 1000 g de particules colorées par tonne de papier.

10. Objet selon la revendication 9, contenant dans le papier environ 100 g de particules colorées par tonne de papier.

11. Objet selon l'une des revendications 1 à 7, dans lequel les particules sont déposées sur la surface d'un objet à caractériser.

12. Objet selon la revendication 11, dans lequel les particules colorées sont déposées seulement dans des zones partielles de la surface de l'objet à caractériser.

13. Objet selon la revendication 12, dans lequel les zones partielles sont réalisées en forme de bandes.

14. Objet selon l'une des revendications 1 à 13, dans lequel sont présentes des caractéristiques supplémentaires aptes à la lecture à la machine.

15. Objet selon la revendication 14, dans lequel est prévu un nombre de caractéristiques différentes aptes à la lecture à la machine correspondant au nombre des couleurs différentes des particules.

16. Objet selon la revendication 14 ou 15, dans lequel les caractéristiques aptes à la lecture à la machine sont un constituant des particules colorées.

17. Objet selon la revendication 14 ou 15, dans lequel les caractéristiques aptes à la lecture à la machine sont présentes séparément des particules colorées.

18. Objet selon la revendication 17 dans lequel les caractéristiques aptes à la lecture à la machine sont présentes dans l'une des bandes séparées des particules colorées.

19. Objet selon l'une des revendications 14 à 18, dans lequel les caractéristiques aptes à la lecture à la machine sont constituées par des substances luminescentes.

20. Objet selon la revendication 19, dans lequel la substance luminescente dans une partie des particules colorées, émet de la lumière par fluorescence dans une couleur sensiblement correspondante.

21. Objet selon la revendication 19 ou 20, dans lequel la substance luminescente émet par fluorescence de la lumière en dehors de la zone spectrale visuelle.

22. Objet selon l'une des revendications 1 à 20, comprenant des particules colorées qui se composent de substances précieuses.

23. Objet selon la revendication 22, dans lequel les substances précieuses sont choisies dans le groupe des substances suivantes : or, outremer, verre malachite, grenat.

24. Objet selon l'une des revendications 1 à 23, dans lequel l'objet est un élément de sécurité pour l'application ou l'insertion sur ou respectivement dans un autre objet.

25. Objet selon l'une des revendications 1 à 23, dans lequel l'objet est un document de valeur.

26. Document de valeur comportant un élément de sécurité selon la revendication 24.

27. Document de valeur selon la revendication 26, se composant de papier.
